# EUROPÄISCHE PATENTSCHRIFT

(11) **EP 0 429 983 B1**
(45) Veröffentlichungstag und Bekanntmachung des Hinweises auf die Patenterteilung: **04.05.1994**
(21) Anmeldenummer: 90121949.3
(22) Anmeldetag: 16.11.1990
(51) Int. Cl.: D06M 15/277, D06M 15/564

(54) **Wasser- und Ölabweisende Zusammensetzung**
Water and oil repellant composition
Composition hydro- et oléophobante

(30) Priorität: 29.11.1989 DE 3939341
(43) Veröffentlichungstag der Anmeldung: 05.06.1991
(73) Patentinhaber: BAYER AG, 51368 Leverkusen (DE)
(72) Erfinder: Henning, Wolfgang, Dr., W-5067 Kürten (DE); Meckel, Walter, Dr., W-4040 Neuss (DE); Münzmay, Thomas, Dr., W-4047 Dormagen (DE); Kortmann, Wilfried, Verstorben (DE); Selinger, Peter, W-5090 Leverkusen 1 (DE); Nussbaum, Peter, W-5090 Leverkusen 1 (DE)

(56) Entgegenhaltungen:
- DE-A- 3 523 856
- FR-A- 2 039 746
- FR-A- 2 277 927
- US-A- 3 763 078
- CHEMICAL ABSTRACTS, vol. 100, no. 24, 11 Juni 1984,Columbus, Ohio, USA,"FINISHING OF FABRICS"

## Beschreibung

Die vorliegende Erfindung betrifft Hydrophobierungs- und Oleophobierungsmittel auf der Basis von Perfluoralkylgruppen enthaltenden Polymeren.

Derartige Fluorverbindungen werden in der Praxis in Ausrüstungsformulierungen selten allein eingesetzt. So werden zur besseren Fixierung der Fluorprodukte sowie auch zur Verbesserung der Dimensionsstabilität der Textilsubstrate Harnstoffharze, Melaminharze oder sonstige Harze zumeist auf Basis Methylolverbindungen eingesetzt. Zur Unterstützung der Phobiewerte, meistens Hydrophobiewerte, werden Fluorverbindungen mit Extendern kombiniert, z.B. mit Paraffinfraktionen bzw. Paraffinwachsen und/oder Fettsäureestern und Melaminharzen (vgl. Chwala/Anger: "Handbuch der Textilhilfsmittel", Verlag Chemie-Weinheim-New York 1977, Seiten 745 bis 747, 721).

Solche Formulierungen erreichen auch bei herabgesetzten Gehalten an Fluorkomponenten gelegentlich ausreichende bis gute Phobieeffekte auf verschiedenen Substraten, jedoch ist die Permanenz dieser Ausrüstungseffekte gegen Mehrfachwäschen bei 40 oder 60°C in Haushaltswaschmaschinen mit üblichen Haushaltswaschmitteln nicht ausreichend.

Es ist jedoch wünschenswert, daß eine erhöhte Phobiewirkung durch Zusatz von Extendern erreicht wird und nicht durch Erhöhung der Fluorkomponente. Gleichzeitig sollte bei einer deutlichen Reduzierung der teuren Fluorkomponente der Extender eine normalerweise auftretende Reduzierung der Phobiewerte ausgleichen. In beiden Fällen sollte jedoch eine ausreichende Waschpermanenz gegeben sein.

Dieses Ziel kann gemäß allgemeinem Stand der Technik jedoch nur erreicht werden, wenn man die Fluorverbindung in der Phobierungsformulierung deutlich erhöht und entsprechend hohe Mengen der Kunstharzkomponente zur besseren Fixierung hinzufügt.

Überraschenderweise wurde nun gefunden, daß man auf verschiedensten Textilsubstraten Phobierungseffekte von hoher Qualität und Permanenz ohne den genannten Nachteil erhält, wenn man als Extender ein kationisch modifiziertes Polyurethan einsetzt.

Gegenstand der Erfindung sind somit Hydrophobierungs- und Oleophobierungsmittel enthaltend
A) ein Perfluoralkylgruppen enthaltendes Polymeres und
B) ein kationisch modifiziertes Polyurethan, das Acylharnstoffgruppen der Formel enthaltende Aufbaukomponenten enthält, deren Menge so bemessen wird, daß in dem Polyisocyanat-Additionsprodukt von 0,1 bis 20 Gew.-%, bezogen auf Feststoff-Anteil, der genannten Acylharnstoffgruppen bildenden Struktureinheit der Formel vorliegen und wobei
   - R: einen gesättigten oder ungesättigten aliphatischen Kohlenwasserstoffrest mit bis zu 35 Kohlenstoffatomen, vorzugsweise mit 9 bis 22 Kohlenstoffatomen oder einen aromatischen Kohlenwasserstoffrest mit 6 bis 10 Kohlenstoffatomen oder einen araliphatischen Kohlenwasserstoffrest mit 7 bis 10 Kohlenstoffatomen bedeutet.

Geeignete Komponenten A) sind handelsübliche Perfluoralkylpolymere aus der Reihe der perfluofalkylgruppenhaltigen Vinyl-, Styryl-, Vinyliden-, Acryl-, Methacryl- und α-Chloracrylpolymeren mit 4 bis 20 C-Atomen im Perfluoralkylrest. Beispiele für diese Produkte sind Polymerisate und Copolymerisate von folgenden Verbindungen:
C₅F₁₁CH₂O₂CC(CH₃)=CH₂
C₇F₁₅CH₂O₂CC(CH₃)=CH₂
C₉F₁₉CH₂O₂CCH=CH₂
C₈F₁₇SO₂N(C₂H₅)C₂H₄O₂CC(CH₃)=CH₂
C₈F₁₇SO₂N(CH₃)C₂H₄O₂CCH=CH₂
C₈F₁₇CON(C₂H₅)C₂H₄O₂CC(CH₃)=CH₂
C₈F₁₇C₂H₄O₂CC(CH₃)=CH₂
C₈F₁₇SO₂N(CH₃)COC(CH₃)=CH₂
C₈F₁₇C₂H₄O₂CCH=CHCO₂C₂H₄C₈H₁₇
C₈F₁₇SO₂N(C₃H₇)C₂H₄OCOH=CH₂
C₈F₁₇SO₂N(CH₃)C₁₁H₂₂OCOCH=CH₂
C₈F₁₇SO₂N(CH₃)C₁₀H₂₀OCOCH=CH₂
C₈F₁₇SO₂N(CH₃)C₁₁H₂₂OCOC(CH₃)=CH₂
C₅F₁₁CH₂OCOC(CH₃)=CH₂
C₇F₁₅CH₂OCOC(CH₃)=CH₂
C₈F₁₇SO₂N(C₂H₅)C₂H₄COOCH=CH₂
C₇F₁₅C₃H₆COOH=CH₂
C₄F₉COOCH₂CH=CH₂
C₈F₁₇SO₂N(C₂H₅)COCH=CH₂
C₇F₁₅CH₂O₂CCH=CHCO₂CH₂C₇F₁₅
C₃F₇CH₂O₂OCF=CH₂
C₃F₇CH₂O₂CCF=CF₂
(C₃F₇)₃CCH₂O₂CCH=CH₂
C₈F₁₇(CH₂)₃O₂CCH=CH₂
C₆F₁₇COCH₂CH₂CH₂O₂CCH=CH₂
C₈F₁₇(CH₂)₁₁O₂CC(CH₃)=CH₂
C₈F₁₇SO₂CH₂CH₂O₂CCH=CH₂
C₈F₁₇SOCH₂CH₂O₂CCH=CH₂
C₈F₁₇CON(C₂H₅)(CH₂)₂O₂CC(CH₃)=CH₂
C₁₂F₂₅SO₂NH(CH₂)₁₁O₂CC(CH₃)=CH₂
C₁₂F₂₅SO₂C₆H₄CH=CH₂
N-Butylperfluoroctansulfonamidoethylacrylat,
N-Ethylperfluoroctansulfonamidoethylmethacrylat,
N-Methylperfluorbutansulfonamidobutylacrylat,
N-Ethylperfluoroctansulfonamidoethyl-α-chloracrylat,
1,1-Dihydroperfluorhexylacrylat,
1,1-Dihydroperfluordecylmethacrylat,
1,1-Dihydroperfluoroctyl-ω-chloracrylat,
3-(Perfluoroctyl)-propylacrylat,
2-(Perfluorheptyl)-ethylmethacrylat,
11-(Perfluoroctyl)-undecylacrylat und
3-(Perfluorheptyl)-propylchloracrylat.

Bevorzugte Verbindungen sind Acrylat-(Co)Polymere mit einem Fluorgehalt von 20 bis 45, insbesondere 35 bis 45 Gew.-%.

Verbindungen dieser Art werden beispielsweise in DE-A 1 595 017, 1 595 018, 2 134 978 und 2 939 549 beschrieben.

Derartige Verbindungen wurden vorzugsweise in Form ihrer wäßrigen Emulsionen- bzw. Dispersionen eingesetzt.

Die Polyurethan-Komponenten B sind Umsetzungsprodukte von
a) organischen Polyisocyanaten mit
b) gegenüber Isocyanatgruppen reaktionsfähige Gruppen aufweisenden Verbindungen
wobei
als Aufbaukomponente a) und/oder b) zumindest anteilig Acylharnstoffgruppen der Formel
aufweisende Verbindungen verwendet werden, deren Menge so bemessen wird, daß in dem Polyisocyanat-Additionsprodukt von 0,1 bis 20 Gew.-%, bezogen auf Feststoff-Anteil, der genannten Acylharnstoffgruppen bildenden Struktureinheit der Formel
vorliegen und wobei
- R: einen gesättigten oder ungesättigten aliphatischen Kohlenwasserstoffrest mit bis zu 35 Kohlenstoffatomen, vorzugsweise mit 9 bis 22 Kohlenstoffatomen oder einen aromatischen Kohlenwasserstoffrest mit 6 bis 10 Kohlenstoffatomen oder einen araliphatischen Kohlenwasserstoffrest mit 7 bis 10 Kohlenstoffatomen bedeutet, oder wobei bei Vorliegen von mehreren Resten R im gleichen Molekül gleichzeitig unterschiedliche, der genannten Definition entsprechende, Reste vorliegen können.

Ganz besonders bevorzugt werden die kationisch modifizierten Polyurethane in Form ihrer wäßrigen Lösungen oder Dispersionen eingesetzt und enthalten einen ihre Löslichkeit oder Dispergierbarkeit in Wasser gewährleistenden Gehalt an eingebauten ternären oder quaternären Ammoniumgruppen, sowie gegebenenfalls an eingebauten, innerhalb einer Polyetherkette vorliegenden Ethylenoxideinheiten, wobei der Gehalt an ternären oder quaternären Ammoniumverbindungen bei 2 bis 300 Milliäquivalenten pro 100 g Feststoff und der Gehalt an den genannten Ethylenoxideinheiten bei 0 bis 25 Gew.-%, bezogen auf Feststoff, liegt.

Derartige Lösungen oder Dispersionen sind an sich bereits bekannt und werden in DE-A 35 23 856 beschrieben.

Die erfindungsgemäßen Mittel dienen insbesondere als Textilausrüstungsmittel für die Phobierung von Textilien. Sie liegen als wäßrige Dispersionen mit einem Feststoffgehalt von 10 bis 50 %, vorzugsweise 15 bis 40 % vor. Bei einem Feststoffgehalt von 15 % beträgt das Mischungsverhältnis von Perfluorverbindung A) zu kationisch modifizierten Polyurethanen B) in der Ausrüstungsflotte beispielsweise bei 0,5:1 bis 10:1, insbesondere bei 1:1 bis 5:1 bezogen auf Feststoffgehalt.

Die erfindungsgemäßen wäßrigen Dispersionen können weitere Bestandteile wie andere Textilhilfsmittel, z.B. Kunstharze, enthalten.

Bevorzugt sind diese weiteren Bestandteile nichtionischer oder kationischer Natur.

Die wäßrigen Dispersionen werden vor der Anwendung auf den Textilmaterialien mit Wasser verdünnt. Die Anwendungsmengen werden so gewählt, daß daraus eine Auflagemenge von 0,5 bis 15 g, vorzugsweise 0,5 bis 5 g und insbesondere 0,5 bis 1,5 g Feststoff der erfindungsgemäßen Substanz pro kg Textilmaterial erzielt wird.

Überraschend zeigt es sich, daß bereits mit diesen relativ geringen Auflagemengen hervorragende Hydro- und Oleophobierungseffekte erzielt werden können.

Mit den erfindungsgemäßen Mischungen können natürliche und synthetische Materialien wie Fasern, Filamente, Garne, Vliese, Gewebe, Gewirke und Gestricke aus insbesondere Cellulose und ihren Derivaten aber auch aus Polyester-, Polyamid- und Polyacrylnitrilmaterialien, Wolle oder Seide erfolgreich ausgerüstet werden.

Die hydrophobierten bzw, oleophobierten textilen Gebilde, etwa Vliese oder insbesondere Gewebe finden z.B, Einsatz zur Herstellung von Regenschirmbespannungen, Zelten, wasserabweisenden Bekleidungen oder Bezügen, Ballonhüllen, Markisen, textilen Bodenbelägen, Verpackungsmaterialien oder Schuhwerk,

Die Ausrüstung erfolgt nach bekannten Verfahren, vorzugsweise nach dem Auszieh- oder Foulardverfahren beispielsweise zwischen Raumtemperatur und 40°C, aber auch durch Pflatschen oder Besprühen mit einer nachgeschalteten Temperaturbehandlung bei 80 bis 180, vorzugsweise 120 bis 150°C`

Die in den folgenden Beispielen angegebenen Teile und Prozente beziehen sich auf das Gewicht, sofern nichts anderes vermerkt ist,

Dabei wurden die nachstehend aufgeführten Produkte verwendet:

Kationisch modifiziertes Polyurethan (B)
- Komponente I:: ca, 15 %ige wäßrige kationisch modifizierte PU-Dispersion gemäB DE-A 35 23 856 (Beispiel 1), d.h. ein auf folgende Weise hergestelltes Produkt:
Eine Mischung aus 2,4-Toluylen-diisocyanat und 2,6-Toluylen-diisocyanat wird mit einer Lösung eines Gemisches aus 1-Methyl-1-phospha-2-cyclopenten-1-oxid und 1-Methyl-1-phospha-3-cyclopenten-1-oxid in N-Methylpyrrolidon carbodiimidisiert. Bei einem NCO-Wert von 20,6 % wird die Reaktion mit Phosphortrichlorid abgebrochen. Anschließend werden Butandiol-1,4 sowie Aceton zugegeben. Nach 30 Minuten ist der NCO-Wert auf 0 % gefallen. Dann wird Stearinsäure zugegeben und 40 Minuten bis zu einer Säurezahl von 0 zur Reaktion gebracht. Danach werden weitere Teile einer Mischung aus 2,4-Toluylen-diisocyanat und 2,6-Toluylen-diisocyanat zugegeben und zu einem NCO-Wert von 8,0 % zur Reaktion gebracht. Es wird mit Aceton verdünnt und mit N-Methyldiethanolamin sowie mit n-Butanol versetzt. Bei einem NCO-Wert von 0 % wird mit DL-Milchsäure versalzt und danach mit Wasser dispergiert.

Perfluoralkylgruppenhaltiges Phobiermittel (A)
- Komponente II:: Ein als 15 %ige wäßrige Dispersion vorliegendes Perfluoralkan-Gruppen enthaltendes Acrylat-Copolymeres mit einem Fluorgehalt von ca. 40 % im Feststoff,
- Komponente III:: Mischung aus 50 % Kondensationsprodukt aus 1 Mol Hexamethylol-melamin-pentamethylether, 1,5 Mol Behensäure und 0,9 Mol Methyldiethanolamin bei 130°C während 3 Stunden und 50 % Paraffin (Schmp.: 52°C).

Für die Flächenstabilisierung der Textilsubstrate aus Baumwolle und Baumwolle/Synthesefasern bzw. zur Griffgestaltung der PAC-Markisenstoffe werden handelsübliche Kunstharze und entsprechende Katalysatoren mitverwendet.
- Kunstharz X:: Fixapret CPN® (Methylolierungsprodukt von Glyoxalmonourein)
- Kunstharz Y:: ACRAFIX MF® (Melamin-/Formaldehydkondensat)
- Katalysator:: Zinknitrat
Aus diesen Komponenten werden Phobierungsflotten hergestellt, die je nach Textilfasersubstrat unterschiedliche Mengen der Komponenten enthalten.

### Beispiel 1

Ein Baumwoll-Gabardinegewebe mit einem m²-Gewicht von ca. 240 g wurde mit folgenden Formulierungen ausgerüstet:

Die Baumwollware wurde in einem Chassis mit den Flotten getränkt und zwischen 2 Gummiwalzen (Foulard) abgequetscht. Die Flottenaufnahme betrug 70 % bezogen auf das Textilgewicht. Die Muster wurden bei 100°C getrocknet und während 5 Minuten bei 150°C kondensiert.

Die Prüfung der ausgerüsteten Ware erfolgte nach folgender Methode:
Nach einer 24-stündigen Klimatisierung bei 20°C ± 2°C und 65 % relativer Luftfeuchtigkeit werden die ausgerüsteten Textilmuster den entsprechenden Prüfungen unterzogen:
1. Beregnungsprüfung erfolgt in Anlehnung an DIN 53 888 mit dem Beregnungsprüfgerät nach Dr. Bundesmann.
   Bewertung
   a) Abperlzeit in Minuten
   b) Abperleffekt in Noten 5-1 Note 5 bedeutet höchster Abperleffekt Note 1 bedeutet geringster Abperleffekt
   c) Wasseraufnahme
   d) Wasserdurchschlag in cm³
2. Die Wasserdichtheitsprüfung erfolgt in Anlehnung an DIN 53 886 (Schoppertest).
3. Der Ölabweisungstest erfolgt in Anlehnung an AATCC Test Method 118-1978.

Die Note für die Ölabweisung entspricht der am höchsten nummerierten Testflüssigkeit, die das Fasermaterial innerhalb 30 Sekunden nicht benetzt:
Note 1 niedrigster Wert
Note 8 höchster Wert.

Die Prüfung ergab folgende Werte:

Die Auswertung zeigt, daß die Menge der eingesetzten Fluorkomponente II allein für eine wasserabweisende Ausrüstung zu gering ist.

Der Zusatz der Komponenten I und III ergibt bei der Prüfung der Wasserabweisung 1a-d) Werte, die dem Standard einer Regenbekleidungsausrüstung entsprechen.

Die erfindungsgemäß zugesetzte Komponente I ergibt diese Steigerung schon bei einem Einsatz, bezogen auf Festsubstanz, von 1,5 g/l, während die nichterfindungsgemäße Komponente III erst bei 10 g/l Einsatzmenge wirksam ist.

### Beispiel 2

Die unter Beispiel 1 ausgerüsteten Baumwollmuster wurden 5 mal bei 40°C auf einer Miele-Waschmaschine Typ W 763 mit Pflegeleichtprogramm unter Zusatz eines haushaltsüblichen Waschmittels gewaschen und bei 80°C in einem Miele-Haushaltstrockner getrocknet.

Die Prüfung ergab folgende Werte:

Die erfindungsgemäß zugesetzte Komponente I verbessert die Waschbeständigkeit von Fluorausrüstungen dergestalt, daß selbst nach 5 Maschinenwäschen ein Erhalt der Phobierwerte gegeben ist, während die Ausrüstungen ohne Extender bzw. mit Komponente III deutlich abfallen.

### Beispiel 3

Eine gefärbte Polyester/Baumwolle-Popelineware (67 % PES/33 % Baumwolle) mit einem m²-Gewicht von ca. 160 g wurde mit folgenden Formulierungen auf dem Foulard ausgerüstet:

Die Flottenaufnahme betrug 65 %, die nachfolgende Behandlung erfolgte wie bei Beispiel 1 beschrieben.

Die Prüfung ergab folgende Werte:

Die erfindungsgemäß zugesetzte Komponente I verbessert die Waschbeständigkeit derart, daß selbst nach 5 Maschinenwäschen ein fast vollständiger Erhalt der Phobierwerte gegeben ist,

### Beispiel 4

Ein Wollgewebe mit einem Gewicht von 280 g/m² wird foulardmäßig wie folgt ausgerüstet:

Die Flottenaufnahme betrug 80 %. Nach einer Behandlung bei 100°C werden die Gewebe 3 Minuten bei 140°C behandelt:

Ergebnis:
Während bei der Fluorkomponente II keine Hydrophobwerte erzielt werden, erreicht die erfindungsgemäße Beimischung der Komponente I sehr gute Beregnungswerte. Durch die Komponente III wird nur eine geringfügige Verbesserung gegenüber der nur mit Komponente II ausgerüsteten Textilware erzielt.

## Patentansprüche

1. Hydrophobierungs- und Oleophobierungsmittel enthaltend
A) ein Perfluoralkylgruppen aufweisendes Polymeres und
B) ein Polyurethan, dadurch gekennzeichnet, daß das Polyurethan kationisch modifiziert ist und Acylharnstoffgruppen der Formel enthaltende Aufbaukomponenten enthält, deren Menge so bemessen wird, daß in dem Polyisocyanat-Additionsprodukt von 0,1 bis 20 Gew.-%, bezogen auf Feststoff-Anteil, der genannten Acylharnstoffgruppen bildenden Struktureinheit der Formel vorliegen und wobei
R einen gesättigten oder ungesättigten aliphatischen Kohlenwasserstoffrest mit bis zu 35 Kohlenstoffatomen, vorzugsweise mit 9 bis 22 Kohlenstoffatomen oder einen aromatischen Kohlenwasserstoffrest mit 6 bis 10 Kohlenstoffatomen oder einen araliphatischen Kohlenwasserstoffrest mit 7 bis 10 Kohlenstoffatomen bedeutet.

2. Mittel nach Anspruch 1, dadurch gekennzeichnet, daß Polymere als Komponente A) mit einer Perfluoralkylgruppe mit 4 bis 20 Kohlenstoffatomen, die durch Sauerstoff unterbrochen sein kann, eingesetzt werden.

3. Mittel nach Anspruch 1 oder 2, dadurch gekennzeichnet, daß die Komponente A) ein Acrylat-Polymeres mit einem Fluorgehalt von 20 bis 45 Gew.-% ist.

4. Mittel nach Anspruch 1 bis 3, dadurch gekennzeichnet, daß man die Polyurethankomponente B) in Form von wäßrigen Lösungen oder Dispersionen verwendet.

5. Verfahren zur Ausrüstung von Textilien, dadurch gekennzeichnet, daß man Mittel der Ansprüche 1 bis 4 verwendet.

6. Verfahren zur Ausrüstung von Textilien mit Hydrophobierungs- und/oder Oleophobierungsmitteln auf der Basis von Perfluoralkylgruppen enthaltenden Polymeren, dadurch gekennzeichnet, daß man als Extender ein kationisch modifiziertes Polyurethan verwendet.

7. Textile Gebilde, ausgerüstet mit Mitteln der Ansprüche 1 bis 4.

## Claims

1. Hydrophobizing and oleophobizing compositions containing
A) a polymer containing perfluoroalkyl groups and
B) a polyurethane, characterized in that the polyurethane is cationically modified and contains structural components containing acylurea groups of the formula the amount of which is chosen so that the polyisocyanate addition product contains 0.1 to 20% by weight, based on the solids content, of the structural unit of the formula which forms the acylurea groups mentioned and wherein
R denotes a saturated or unsaturated aliphatic hydrocarbon radical having up to 35 carbon atoms, preferably having 9 to 22 carbon atoms, or an aromatic hydrocarbon radical having 6 to 10 carbon atoms or an araliphatic hydrocarbon radical having 7 to 10 carbon atoms.

2. Compositions according to Claim 1, characterized in that polymers containing a perfluoroalkyl group having 4 to 20 carbon atoms, which can be interrupted by oxygen, are employed as component A).

3. Compositions according to Claim 1 or 2, characterized in that component A) is an acrylate polymer having a fluorine content of 20 to 45% by weight.

4. Compositions according to Claim 1 to 3, characterized in that the polyurethane component B) is used in the form of aqueous solutions or dispersions.

5. Process for finishing textiles, characterized in that compositions of Claims 1 to 4 are used.

6. Process for finishing textiles with hydrophobizing and/or oleophobizing compositions based on polymers containing perfluoroalkyl groups, characterized in that a cationically modified polyurethane is used as an extender.

7. Textile structures finished with compositions of Claims 1 to 4.

## Revendications

1. Composition conférant le caractère hydrophobe et oléophobe, contenant
A) un polymère porteur de groupes perfluoralkyle et
B) un polyuréthanne, caractérisée en ce que le polyuréthanne a subi une modification cationique et contient des composants structuraux contenant des groupes acylurée de formule dont la quantité est calculée de manière qu'il y ait dans le produit d'addition polyisocyanate 0,1 à 20 % en poids, par rapport à la fraction de matière solide, du motif structural formant les groupes acylurée mentionnés, de formule et
R représente un reste d'hydrocarbure aliphatique saturé ou non saturé ayant jusqu'à 35 atomes de carbone, de préférence 9 à 22 atomes de carbone ou un reste d'hydrocarbure aromatique ayant 6 à 10 atomes de carbone ou un reste d'hydrocarbure araliphatique ayant 7 à 10 atomes de carbone.

2. Composition suivant la revendication 1, caractérisée en ce qu'on utilise comme composant A) des polymères portant un groupe perfluoralkyle ayant 4 à 20 atomes de carbone, qui peut être interrompu par de l'oxygène.

3. Composition suivant la revendication 1 ou 2, caractérisée en ce que le composant A) est un polymère d'acrylate ayant une teneur en fluor de 20 à 45 % en poids.

4. Composition suivant les revendications 1 à 3, caractérisée en ce qu'on utilise le composant polyuréthanne B) sous forme de solutions ou de dispersions aqueuses.

5. Procédé d'apprêtage de matières textiles, caractérisé en ce qu'on utilise des compositions suivant les revendications 1 à 4.

6. Procédé d'apprêtage de matières textiles, avec des compositions conférant le caractère hydrophobe et/ou le caractère oléophobe, à base de polymères contenant des groupes perfluoralkyle, caractérisé en ce qu'on utilise comme diluant un polyuréthanne modifié par voie cationique.

7. Corps textiles apprêtés avec des compositions suivant les revendications 1 à 4.
